# EUROPÄISCHE PATENTSCHRIFT

(11) **EP 0 054 695 B1**
(45) Veröffentlichungstag und Bekanntmachung des Hinweises auf die Patenterteilung: **11.09.1985**
(21) Anmeldenummer: 81108986.1
(22) Anmeldetag: 27.10.1981
(51) Int. Cl.: C25D 5/08, C25D 15/00

(54) **Verfahren zum Erzeugen von Dendriten durch Galvanisieren und Vorrichtung zur Durchführung des Verfahrens**
Method for the galvanic manufacture of whiskers and apparatus for carrying out this method
Procédé pour la fabrication galvanique de dendrites et appareil pour la mise en oeuvre de ce procédé

(30) Priorität: 24.12.1980 US 219660
(43) Veröffentlichungstag der Anmeldung: 30.06.1982
(73) Patentinhaber: International Business Machines Corporation, Armonk, N.Y. 10504 (US)
(72) Erfinder: Armstrong, Edward Joseph, Endwell New York 13760 (US); Sirsen, Joseph Michael, Johnson City New York 13760 (US)
(74) Vertreter: Neuland, Johannes

## Beschreibung

Die Erfindung bezieht sich auf ein Verfahren zum Erzeugen von Dendriten durch Galvanisieren und auf eine Vorrichtung zur Durchführung des Verfahrens.

Die Tendenz zur Miniaturisierung in der Elektronikindustrie führte in den frühen 50er Jahren zur Entdeckung der Bildung unerwünschter fadenförmiger Kristalle. Diese elektrisch leitenden Fadenkristalle oder Whisker verursachten Kurzschlüsse in den dichtgepackten Geräten jener Zeit. Die frühen Untersuchungen und die Literatur befaßten sich mit dem Nachweis, der Ursache und dem Verhüten solcher Whisker oder Dendriten, wie sie genannt wurden.

Schließlich wurde erkannt, daß diese mikroskopischen Whisker von bedeutendem und vorteilhaftem Nutzen sein können. Ein frühes, wenn nicht das erste Beispiel einer solchen Nutzanwendung ist in dem US-Patent 3 239 597 beschrieben, bei dem Dendriten dazu benutzt wurden, um eine Selbstreperatur von leitendem Elementen mittels spontanen Wachstums metallischer Whisker über Unterbrechungen oder Lükken in den leitenden Elementen zu bewirken. Die deutsche Offenlegungsschrift 2 151 683 lehrt die erste bekannte vorteilhafte Verwendung von Dendriten in einem elektrischen Kontakt. Bei diesem Kontakt wird die Unversehrtheit der Verbindung aufrechterhalten trotz eines Oxidfilmes mit hohem inneren Widerstand, der sonst zu einem Ausfallen der Verbindung geführt haben könnte. Dies wird durch die Verwendung von mechanisch deformierten Kontaktflächen erreicht, von denen aus nach dem permanenten Schließen des Kontaktes Dendriten aufwachsen, um dadurch alternative Kontaktpfade vorzusehen, die nicht durch den nichtleitenden Oxidfilm beeinflußtwerden.

In der deutschen Patentschrift 2 816 328 ist eine andere vorteilhafte Verwendung von Dendriten beschrieben als den Hauptverbindungselementen beim Bewirken sowohl einer anfänglichen elektrischen als auch einer mechanischen Kopplung bei einer lösbaren mikrominiaturisierten Kontaktverbindung. In diesem Fall werden die Dendriten gebildet durch Galvanisieren unter Bedingungen, die ihrem Wachstum förderlich sind anstatt sich auf mechanische Verformung zu verlassen und das zeitlich verzögerte Wachstum, das es verursacht. Diese elektrische Kontaktverbindung ist besonders geeignet für diejenigen Anwendungen, bei denen eine große Anzahl von lösbaren Verbindungen auf ziemlich begrenztem Raum hergestellt werden muß, wie das bei monolithisch integrierten Halbleiterschaltungen der Fall ist.

Die Dendriten dieser Miniaturkontaktverbindung werden aus einem Edelmetall gebildet, in diesem Falle Palladium, durch Galvanisieren unter nichtnormalen Bedingungen. Dies bedeutet ganz allgemein Galvanisieren bei einer höheren als der üblichen Stromdichte und mit einer Galvanisierungslösung, die eine niedrigere als die normale Konzentration von Metallionen in einer sonst üblichen Galvanisierungsanordnung aufweist.

Es gibt andere Galvanisierungsverfahren, die durchgeführt wurden, um eine Schicht eines Materials auf einen Gegenstand aufzubringen, der nicht leicht oder wirtschaftlich durch die üblichen Verfahren galvanisiert werden konnte. In dem US-Patent 2 783 193 ist ein »Galvanisie- rungs«-Verfahren beschrieben, bei dem sowohl eine Metallsalzlösung und eine salzreduzierende Lösung auf ein Substrat gesprüht werden, wo sie mit einem zuvor auf das Substrat aufgebrachten Sensibilisator chemisch reagieren, um einen Metallfilm zu bilden. Es hat sich gezeigt, daß dieses spezielle Verfahren in der Anwendung begrenzt war, da der chemisch aufplattierte Film nicht eine genügend hohe Qualität aufwies, um für eine Kontaktverbindung benutzt zu werden. In dem US-Patent 2 854 387 ist das Verfahren des Düsen-Galvanisierens im Zusammenhang mit dem Aufgalvanisieren einer sehr kleinen Metallkugel auf einen Halbleiter beschrieben, die als Potentialbarriere in einem Transistor dient. Düsen-Galvanisieren ist ein Verfahren, bei dem eine Lösung eines Metallsalzes oder Elektrolyten durch eine Düsenöffnung gepreßt wird, um senkrecht auf die zu galvanisierende Fläche aufzutreffen. Das Material, auf das der Niederschlag aufzugalvanisieren ist, dient als Kathode. Dieses Galvanisierungsverfahren ist hinsichtlich der Menge und der Art des Metalls, das aufgalvanisiert werden kann, begrenzt.

Es wurde gefunden, daß Dendriten, die gemäß den üblichen Verfahren aufgalvanisiert wurden, eine zu dünne oder zu enge Querschnittsfläche an ihrer Basis aufwiesen und eine ausgesprochene Neigung zeigten, zu brechen, wenn sie in Eingriff mit entsprechenden Kontaktverbindungsflächen gebracht wurden. Außerdem wurde bald klar, daß das Umrühren des elektrolytischen Bades in dieser Situation keine Hilfe brachte, da die Dendriten jetzt eine ausgesprochene Neigung zeigten, dünnere und länglichere Formen zu bilden, die für den beabsichtigten Zweck in einer Kontaktverbindung wenig geeignet waren. Darüber hinaus versprachen auch andere Galvanisierungsverfahren keine Lösung für dieses Problem, da sie entweder begrenzt waren bezüglich der Qualität des erzeugten Überzuges oder hinsichtlich der Art und der Menge des Überzuges, der erzeugt werden konnte.

Hier will die Erfindung Abhilfe schaffen. Die Erfindung, wie sie in den Ansprüchen gekennzeichnet ist, löst die Aufgabe, ein Verfahren zum Erzeugen von Dendriten durch Galvanisieren anzugeben, das Dendriten liefert, die an ihren Grundflächen größere Querschnitte von annehmbarer Qualität und Quantität aufweisen. Dabei soll das Verfahren leicht automatisierbar sein.

Dies wird erreicht mit einem Verfahren zum Erzeugen von Dendriten durch Galvanisieren, bei dem mit einer elektrolytischen Lösung niedrigerer Konzentration an Metallionen als üblich und mit höherem Strom als üblich gearbeitet wird und bei dem sich die Kathode einschließlich der zu galvanisierenden Oberfläche vollständig außerhalb der elektrolytischen Lösung befindet, die auf die zu galvanisierende Oberfläche gesprüht wird, welches Verfahren dadurch gekennzeichnet ist, daß die Kathode dicht über der Oberfläche der elektrolytischen Lösung angebracht wird, daß eine solche Menge der elektrolytischen Lösung auf die mit Dendriten zu versehende Oberfläche gesprüht wird, daß die gesamte Oberfläche von ihr bedeckt wird und ein nicht unterbrochener Vorhang aus der elektrolytischen Lösung zwischen dem Boden der Kathode und der Oberfläche der elektrolytischen Lösung aufrechterhalten wird.

Eine erste Vorrichtung zur Durchführung des Verfahrens nach Anspruch 1, die einen Behälter für eine elektrolytische Lösung aufweist sowie eine Kathode, eine Anode und eine Einrichtung zum Aufsprühen der elektrolytischen Lösung auf die mit Dendriten zu versehende Oberfläche der Kathode, ist dadurch gekennzeichnet, daß der Boden der Kathode dicht über der Oberfläche der in dem Behälter enthaltenen elektrolytischen Lösung angebracht ist und daß eine Pumpe zum Aufsprühen der elektrolytischen Lösung in dieser angeordnet ist.

Eine zweite Vorrichtung zur Durchführung des Verfahrens nach Anspruch 1, die einen Behälter für eine elektrolytische Lösung aufweist sowie eine Kathode, eine Anode und eine Einrichtung zum Aufsprühen der elektrolytischen Lösung auf die mit Dendriten zu versehende Oberfläche der Kathode, ist dadurch gekennzeichnet, daß der Boden der Kathode dicht über der Oberfläche der in dem Behälter enthaltenen elektrolytischen Lösung angebracht ist und daß eine Pumpe zum Aufsprühen der elektrolytischen Lösung außerhalb dieser angeordnet ist.

Im folgenden wird die Erfindung in Verbindung mit der Zeichnung häher erläutert, in der zeigt:
Fig. 1 eine vergrößerte schematische Darstellung eines Kontaktes, der eine große Anzahl von Dendriten benutzt, um eine Kopplung mit einem Gegenkontakt zu bewirken;
Fig. 2 eine schematische Darstellung einer vereinfachten Galvanisierungseinrichtung nach dem Stand der Technik, die dazu verwendet werden kann, den in Fig. 1 dargestellten Kontakt zu bilden und
Fig. 3 eine Galvanisierungseinrichtung für das galvanische Erzeugen von Dendriten gemäß der Erfindung.

In den Figuren sind gleiche Elemente mit den gleichen Bezugszahlen versehen. Fig. 1 zeigt einen Kontakt 10, der eine Reihe von dendritischen Vorsprüngen 12 verwendet, die auf eine elektrisch leitende Grundfläche oder ein Trägerglied 14 aufgalvanisiert wurden. Die Grundfläche 14 schließt einen Substratteil 16 ein und eine dünne Schicht 18 eines Edelmetalls, das in üblicher Weise darauf aufgalvanisiert wurde. Die Vorsprünge 12 werden jedoch auf die Schicht 18 aufgalvanisiert unter Verwendung eines elektrolytischen Bades, das eine geringere als die normale Konzentration von Metallionen enthält und mit einer größeren als der normalen Stromdichte arbeitet. Dieses Galvanisierungsverfahren ergibt die Art des dendritischen Kristallwachstums, das in Fig.1 dargestellt ist.

Der Kontakt 10 wurde erfolgreich mit Palladium-Dendriten galvanisiert unter Verwendung einer Galvanisierungslösung von Wasser (H_{z}O), Ammoniak (NH₃), Ammoniumchlorid (NH40) und Palladiumaminchlorid (Pa(NH₃)₂C[₂). Die brauchbaren Konzentrationen der Bestandteile liegen in folgendem Bereich:

Zum Vergleich sei erwähnt, daß eine normale Konzentration von Palladiumionen in der Größenordnung von 100 Millimolar liegen würde im Gegensatz zu dem Bereich von 5 bis 50 Millimolar, der oben angegeben wurde. Eine Stromdichte in der Größenordnung von 100 Milliampere/ cm² der zu galvanisierenden Oberfläche hat sich als wirksam beim Galvanisieren zum Erzielen eines dendritischen Kristallwachstums erwiesen. Im Gegensatz dazu liegt die normale Stromdichte für das Galvanisieren mit Palladium ohne das Erzeugen eines dendritischen Kristallwachstums in der Größenordnung von 10 Milliampere/cm². Die vorstehenden Angaben sind lediglich ein Beispiel für ein dendritisches Galvanisieren und es können auch andere Edelmetalle anstelle von Palladium verwendet werden.

Es wurde gefunden, daß dieses Verfahren zum galvanischen Abscheiden von Dendriten zufriedenstellend arbeitet, aber die damit erzeugten Dendriten verhältnismäßig enge Grundflächen aufweisen. Mit anderen Worten ist der Verankerungspunkt oder die Grundfläche der Dendriten 12 nicht dick oder stark genug, um der Verwendung in einer elektrischen Kontaktverbindung oder einer ähnlichen Umgebung standzuhalten. Es wurde festgestellt, daß die Ursache für solche dünneren Grundflächen die Verarmung an den verhältnismäßig wenigen Metallionen in der Nachbarschaft der Grundfläche ist, wo das Wachstum der Schicht 18 beginnt. Mit fortdauerndem Wachstum der Dendriten verschiebt sich die Galvanisierungswirkung von im wesentlichen einem Punktkontakt an der Grenzfläche der Oberfläche der Schicht 18 und der Grundfläche aller Dendriten 12 zu einem, der jetzt längs der gesamten Oberfläche jedes Dendriten wirksam ist. Es wurde gefunden, daß ein Bewegen des elektrolytischen Bades relativ zu der Anode nicht ausreichend war, um dieses Problem zu bewältigen, da die Dendriten jetzt dazu neigen, sich nadelähnlicher auszubilden als vorher, was ihre Festigkeit und Elastizität aufgrund des verstärkten Spitzenwachstums nachteilig beeinflußt.

Um dieses Problem zu lösen, wurde entschieden, die übliche, in Fig. 2 dargestellte Galvanisierungsanordnung 20 zu modifizieren. Die modifizierte Galvanisierungsanordnung 20', die erhalten wurde, ist schematisch in Fig. 3 dargestellt. Bei der Galvanisierungseinrichtung 20 nach dem Stande der Technik ist ein Behälter 22 vorgesehen, der eine geeignet bestimmte Menge einer elektrolytischen Lösung oder eines Bades 24 enthält. Der zu galvanisierende Gegenstand ist direkt mit der Kathode 28 verbunden und ist dabei elektrisch identisch mit ihr oder er kann selbst direkt als Kathode dienen. Eine Anode 30 ist an eine Gleichstromquelle 32 angeschlossen und dient dazu, einen geschlossenen elektrischen Stromkreis von dort nach Masse oder einen Rückkehrpunkt 34 durch das elektrolytische Bad zu bilden, in das der zu galvanisierende Gegenstand 26 eingetaucht ist. Eine Steuerung des Galvanisierungsprozesses wird durch die Verwendung eines Schalters 36 erreicht, der den elektrischen Stromkreis für das Galvanisieren schließt oder unterbricht. Es können kompliziertere Steuerschaltungen verwendet werden, aber für Zwecke der Erklärung ist eine einfache Galvanisierungsanordnung ausreichend.

Die in Fig. 3 dargestellte Galvanisierungseinrichtung, die fast identisch ist mit der nach Fig. 2, unterscheidet sich davon dadurch, daß alle Bezugszahlen für alle gemeinsamen Elemente mit einem Strich versehen sind. Daher ist die Kathode bei der Einrichtung nach Fig. 2 durch die Bezugszahl 28 und die Kathode der Einrichtung nach Fig. 3 durch die Bezugszahl 28' identifiziert. Außer dem Hinzufügen einer Pump- oder Sprüheinrichtung 38 und der Anordnung der Kathode 28' sind die beiden Galvanisiereinrichtungen 20 und 20' die gleichen. Die Pumpe 38 und ihre Sprühdüse 40 werden in dem Behälter 22' von einem Unterteil 42 getragen. Die Pumpe 42 kann eine Tauchpumpe oder eine mit dem Elektrolyten verträgliche Pumpe sein, die die benötigte Kapazität aufweist und aus Teilen hergestellt ist, die in der Lage sind, den Wirkungen des Bades 24' zu widerstehen. Alternativ kann die Pumpe 42 auch außerhalb des Tankes 22' montiert sein, wie das gestrichelt in Fig. 3 dargestellt ist, wobei geeignet angeordnete Schläuche benutzt werden, um den Elektrolyten 24' zu sammeln und dann zuzuführen. In jedem Fall ist die Pumpe 42 durch übliche nicht dargestellte Mittel bewegbar montiert, so daß ihr Platz leicht in jeder Richtung geändert werden kann, um ihn den zu galvanisierenden Gegenständen verschiedener Größe anzupassen.

Wie das in Fig. 3 dargestellt ist, ist der zu galvanisierende Gegenstand 26' oder die Kathode 28' nach oben aus dem Behälter 22' heraus bewegt worden und über und vollständig außerhalb des Bades 24' mittels der Träger 44 an der Behälterwand 22h befestigt. Alternativ kann die Kathode 28' auf einem nicht dargestellten Träger, der nicht ein Teil des Behälters 22' ist, über der Badoberfläche befestigt werden. In jedem Fall ist die Kathode 28' durch übliche nicht dargestellte Mittel bewegbar befestigt, so daß ihre Lage relativ zur Oberfläche des Bades oder der Stellung der Pumpe 42 in jeder Richtung leicht eingestellt werden kann, um sich zu galvanisierenden Gegenständen in verschiedener Größe leicht anzupassen. Die Entfernung D, welche den Boden des Gegenstandes 26' oder der Kathode 28' von der Badoberfläche trennt, beträgt in diesem Beispiel 12 bis 19mm. Die Entfernung D kann jedoch variieren und kann, abhängig von der besonderen Galvanisierungsaufgabe kleiner oder größer als der oben für die Entfernung D gegebene Bereich sein. Es ist daher wichtig, zu erkennen, daß es die Lage der zu galvanisierenden Fläche, sei sie getrennt von oder indentisch mit der Kathode 28' ist, die bei dem Verfahren nach der Erfindung und der Einrichtung zu seiner Durchführung kritisch ist.

Die Pumpe 38 und die Sprühdüse 40 werden daher entsprechend der Menge 46 des Elektrolyten 24' gewählt, der auf die gesamte Oberfläche des Gegenstandes 26' gesprüht wird. Außerdem wird die Größe der Pumpe auch bestimmt durch das Volumen des Elektrolyten 24', das benötigt wird, um die Oberfläche des Gegenstandes 26' vollständig zu bedecken und gleichzeitig einen kontinuierlichen Vorhang 48 des Elektrolyten 24' als einen ununterbrochenen elektrischen Pfad zwischen der Kathode 28' und/oder dem Gegenstand 26' und der Bodenfläche aufrechtzuerhalten. Das fortwährende Liefern eines frischen und unverbrauchten Elektrolyten 24' ermöglicht es, daß die Grundflächen der auf der Oberfläche des Gegenstandes 26' gebildeten Dendriten dikker sind als es bei der Verwendung der in Fig. 2 dargestellten Einrichtung nach dem Stand der Technik möglich war. Das Aufsprühen des Elektrolyten 24' auf die Oberfläche des Gegenstandes 26', der in der Praxis die Fläche 14 darstellt, ergibt Dendriten, die über ihre Länge dicker und stärker sind, besonders auch an ihren Grundflächen.

## Patentansprüche

1. Verfahren zum Erzeugen von Dendriten durch Galvanisieren, bei dem mit einer elektrolytischen Lösung niedrigerer Konzentration an Metallionen als üblich und mit höherem Strom als üblich gearbeitet wird und bei dem sich die Kathode einschließlich der zu galvanisierenden Oberfläche vollständig außerhalb der elektrolytischen Lösung befindet, die auf die zu galvanisierende Oberfläche gesprüht wird, dadurch gekennzeichnet, daß die Kathode dicht über der Oberfläche der elektrolytischen Lösung angebracht wird, daß eine solche Menge der elektrolytischen Lösung auf die mit Dendriten zu versehende Oberfläche gesprüht wird, daß die gesamte Oberfläche von ihr bedeckt wird und ein nicht unterbrochener Vorhang aus der elektrolytischen Lösung zwischen dem Boden der Kathode und der Oberfläche der elektrolytischen Lösung aufrechterhalten wird.

2. Vorrichtung zur Durchführung des Verfahrens nach Anspruch 1 mit einem Behälter für eine elektrolytische Lösung sowie einer Kathode, einer Anode und einer Einrichtung zum Aufsprühen der elektrolytischen Lösung auf die mit Dendriten zu versehende Oberfläche der Kathode, dadurch gekennzeichnet, daß der Boden der Kathode dicht über der Oberfläche der in dem Behälter enthaltenen elektrolytischen Lösung angebracht ist und daß eine Pumpe zum Aufsprühen der elektrolytischen Lösung in dieser angeordnet ist.

3. Vorrichtung zur Durchführung des Verfahrens nach Anspruch 1 mit einem Behälter für eine elektrolytische Lösung sowie einer Kathode, einer Anode und einer Einrichtung zum Aufsprühen der elektrolytischen Lösung auf die mit Dendriten zu versehende Oberfläche der Kathode, dadurch gekennzeichnet, daß der Boden der Kathode dicht über der Oberfläche der in dem Behälter enthaltenen elektrolytischen Lösung angebracht ist und daß eine Pumpe zum Aufsprühen der elektrolytischen Lösung außerhalb dieser angeordnet ist.

## Claims

1. Method of making dendrites by means of electroplating, where operation takes place with an electrolytic solution of lower concentration of metal ions than usual and with a higher current than usual, and where the cathode including the surface to be electroplated is completely outside the electrolytic solution which is sprayed onto the surface to be electroplated, characterized in that the cathode is provided closely above the surface of the electrolytic solution, that such a quantity of the electrolytic solution is sprayed onto the surface to be provided with the dendrites that the entire surface is covered thereby, and that a continuous curtain of the electrolytic solution is maintained between the bottom of the cathode and the surface of the electrolytic solution.

2. Device for carrying out the method as claimed in claim 1, with a tank for an electrolytic solution and with a cathode, an anode and a device for spraying the electrolytic solution onto the surface of the cathode to be provided with dendrites, characterized in that the bottom of the cathode is provided closely above the surface of the electrolytic solution in the tank, and that a pump for spraying the electrolytic solution is arranged in the solution.

3. Device for carrying out the method as claimed in claim 1, with a tank for an electrolytic solution and a cathode, an anode and a device for spraying the electrolytic solution onto the surface of the cathode to be provided with dendrites, characterized in that the bottom of the cathode is provided closely above the surface of the electrolytic solution in the tank, and that a pump for spraying the electrolytic solution is arranged outside the solution.

## Revendications

1. Procédé pour réaliser des dendrites par gal- vanoplatie, selon lequel on travaille avec une solution électrolytique possédant une concentration plus faible en ions métalliques que cela est usuel et avec un courant plus intense que cela est usuel et selon lequel la cathode ainsi que la surface devant être recouverte par galvanoplastie sont situées entièrement à l'extérieur de la solution électrolytique, qui est pulvérisée sur la surface devant être recouverte par galvanoplastie, caractérisé en ce qu'on dispose la cathode à proximité directe au-dessus de la surface de la solution électrolytique, qu'on pulvérise sur la surface devant être munie de dentrites une quantité telle de la solution électrolytique que l'ensemble de la surface est recouverte par la solution et qu'un rideau ininterrompu formé avec la solution électrolytique est maintenu entre la base de la cathode et la surface de la solution électrolytique.

2. Dispositif pour la mise en oeuvre du procédé selon la revendication 1, comportant un récipient pour une solution électrolytique ainsi qu'une cathode, une anode et un dispositif pour pulvériser la solution électrolytique sur la surface, devant être munie de dendrites, de la cathode, caractérisé en ce que la base de la cathode est disposée à proximité directe au-dessus de la surface de la solution électrolytique contenue dans le récipient et qu'une pompe utilisée pour pulvériser la solution électrolytique est disposée dans cette dernière.

3. Dispositif pour la mise en oeuvre du procédé selon la revendication 1, comportant un récipient pour une solution électrolytique ainsi qu'une cathode, une anode et un dispositif pour pulvériser la solution électrolytique sur la surface de la cathode, qui doit être munie de dendrites, caractérisé en ce que la base de la cathode est disposée à proximité immédiate au-dessus de la surface de la solution électrolytique contenue dans le récipient, et qu'une pompe servant à pulvériser la solution électrolytique est disposée à l'extérieur de cette dernière.
